# EUROPÄISCHE PATENTSCHRIFT

(11) **EP 1 146 155 B1**
(45) Veröffentlichungstag und Bekanntmachung des Hinweises auf die Patenterteilung: **03.09.2003**
(21) Anmeldenummer: 01108540.4
(22) Anmeldetag: 05.04.2001
(51) Int. Cl.: D03D 15/00, E04F 10/00

(54) **Markisenstoff und Verfahren zu seiner Herstellung**
Awning cloth and method for production of the same
Toile pour stores et procédé de fabrication

(30) Priorität: 14.04.2000 DE 10018484
(43) Veröffentlichungstag der Anmeldung: 17.10.2001
(73) Patentinhaber: Schmitz-Werke GmbH & Co., 48282 Emsdetten (DE)
(72) Erfinder: Schulz, Wolfgang, Dr., 48565 Steinfurt-Borghorst (DE)
(74) Vertreter: Schneck, Herbert, Dipl.-Phys., Dr.

(56) Entgegenhaltungen:
- IT-B- 1 245 508

## Beschreibung

Die Erfindung richtet sich auf einen Markisenstoff und ein Verfahren zu seiner Herstellung sowie auf eine Markise mit einem derartigen Markisenstoff.

An die Markisenstoffe werden hohe Anforderungen an UV-Lichtstabilität, Reißfestigkeit, Wetterstabilität und Wasser- und Schmutzabstoßung gestellt. Herkömmlicherweise werden sie deshalb aus spinndüsengefärbten Polyacrylnitrilfasern (PAC) unter Verwendung von Zwirnen der Feinheit Nm 34x2 (dtex 588) hergestellt. Zur Erzielung einer guten Wasserabstossung und eines klaren Erscheinungsbildes der Längsstreifen der Musterung werden ca. 30 Kettfäden/cm und ca. 15 Schußfäden/cm eingesetzt. Das entsprechende Gewebe wird dann mit griffverbessernden und wasserabstoßenden Kunstharzen ausgerüstet.

Vereinzelt wurde auch versucht, andere Fasermaterialien einzusetzen, wobei sich diese aber vor allem wegen der mangelnden UV-Stabilität der Fasern und der Farbstoffe nicht durchsetzen konnten. Das Flächengewicht dieser Stoffe lag bei 300 g/qm und darüber.
Aus IT 1245 508 B ist ein Sonnendach-Stoff aus Polyesterfilamentgarn bekannt.

Hiervon ausgehend liegt der Erfindung die Aufgabe zugrunde, einen Markisenstoff zu schaffen, welcher bei guter UV-Stabilität und Wetterfestigkeit ein möglichst niedriges Flächengewicht aufweist und in sich in vielen Farben realisieren läßt.

Diese Aufgabe wird erfindungsgemäß dadurch gelöst, daß der Markisenstoff aus Polyester (PES)-Filamentgarn (Endlosgarn) und/oder Monofilgam hergestellt naßgefärbt ist, vorzugsweise mit einem Dispersionsfarbstoff, wie Nitro-, Azo- sowie Anthrachinonfarb-stoffe. Es wird also nicht die übliche Spinndüsen-Färbung beim Primär-spinnen verwendet, sondern das Färben erfolgt in wässriger Lösung beim Verarbeiter, was eine starke Ausweitung der ansonsten begrenzten Farb-palette ermöglicht.

Durch das verwendete Endlosgarn wird die Oberfläche sehr viel glatter, was der Verschmutzung entgegenwirkt. Es wird durch das Polyester-Garn eine sehr hohe Reißfestigkeit erreicht. Außerdem wird eine sehr hohe Resistenz gegen UV-Strahlung dadurch gewährleistet, daß Polyester-Filamentgarn einen runden Querschnitt aufweist, Mattierungs- und Gleitmittel, die herkömmlicherweise eine Keimzelle für den Faserabbau durch UV-Strahlen bilden, werden in den Fasern in geringsten Mengen eingesetzt, vorzugsweise unter 0,05 %. Herkömmlicherweise beträgt dieser Wert 1,5 bei matten Fasertypen und 0,3 % - 0,5 % bei halbmatten Fasertypen.

Vorzugsweise ist vorgesehen, daß die Kettfadendichte bei 35 bis 50 Fäden/cm und die Schußfadendichte bei 20 bis 25 Fäden/cm liegt.

Ein im Rahmen der Erfindung bevorzugtes und erzielbares Flächengewicht liegt bei 200 bis 250 g/qm. Aufgrund dieses geringen Flächengewichtes wickelt der Markisenstoff auf der Tuchhülle der Markise weniger dick auf und erlaubt größere Nahtabstände als die bisher üblichen 120 cm. Dadurch wird eine preisgünstigere Konfektionierung des Markisentuches erreicht und die gesamte Markise kann schlanker gebaut werden. Dem bekannten sogenannten "Tannenbaumeffekt", der durch die Dickenüberlagerung der aufeinandergewickelten Nahtbereiche bedingt ist, wird entgegengewirkt.

Vorzugsweise ist vorgesehen, daß der Markisenstoff ein Flächengewicht von 200 bis 250 g/qm aufweist. Damit liegt das Flächengewicht deutlich niedriger als dasjenige herkömmlicher Markisenstoffe, deren Gewicht über 300 g/qm lag.

Weiterhin ist mit Vorteil ein UV-Blocker vorgesehen, der es ermöglicht, die erfindungsgemäß vorgesehene Polyester-Garne in der erforderlichen Echtheit naß zu färben. Hierfür geeignete UV-Blocker sind auf der Basis eines Triazinderivates aufgebaut. Dieser UV-Blocker kann im Färbebad aufgebracht werden.

Die Erfindung richtet sich auch auf ein Verfahren zur Herstellung eines Markisenstoffes, wonach vorgesehen ist, daß er aus Polyester-Filamentgarn gewebt, naßgefärbt und in einem Spannrahmen bei einer Temperatur von ca. 185 fixiert wird. Als Mattierungs- und Gleitmittel wird Titandioxid in einer Menge von weniger als 0,05 % in die Faser eingebracht.

Gegenstand der Erfindung ist weiterhin auch eine Markise mit einem vorstehend beschriebenen Markisenstoff.

Nachfolgend wird die Erfindung anhand bevorzugter Ausführungsbeispiele näher erläutert:
Ausführungsbeispiel 1:
   Kettfadendichte 38,5 Fäden/cm, PES-Filament dtex 167/2
   Schußfadendichte 22,0 Fäden/cm, PES-Filament dtex 167/2
   Flächengewicht ca. 235 g/qm

Ausführungsbeispiel 2:
   Kettfadendichte 46,5 Fäden/cm, PES-Filament dtex 110/2
   Schußfadendichte 21,0 Fäden/cm, PES-Filament dtex 167/2
   Flächengewicht ca. 200 g/qm.

In beiden Ausführungsbeispielen wird der so gewonnene Markisenstoff naßgefärbt mit Dispersionsfarbstoffen, wie Nitro-, Azo sowie Anthrachinonfarbstoffen. Dem Färbebad ist ein UV-Blocker auf Basis eines Triazinderivates zugesetzt. In einem Spannrahmen wird das Gewebe dann bei höheren Temperaturen gespannt und wieder abgekühlt. Damit sind Spannungen im Gewebe fixiert.

## Patentansprüche

1. Markisenstoff, aus Polyester Filamentgarn und/oder Polyester-Monofilgarn hergestellt, **dadurch gekennzeichnet**, daßer mittels eines Dispersionsfarbstoffes, wie Nitro-, Azo- sowie Anthrachinonfarbstoffen naßgefärbt ist.

2. Markisenstoff nach Anspruch 1, **dadurch gekennzeichnet,**
**daß** er ein Flächengewicht von 200 bis 250 g/qm aufweist.

3. Markisenstoff nach Anspruch 1, **dadurch gekennzeichnet,**
**daß** ein UV-Blocker vorgesehen ist, der im Färbebad aufgebracht ist.

4. Markisenstoff nach Anspruch 3, **dadurch gekennzeichnet,**
**daß** der UV-Blocker auf der Basis eines Triazinderivates aufgebaut ist.

5. Markisenstoff nach Anspruch 1, **dadurch gekennzeichnet,**
**daß** das Polyester-Garn rund ist.

6. Verfahren zur Herstellung eines Markisenstoffes nach einem der Ansprüche 1 - 5, welcher aus Polyester-Filamentgarn und/oder - Monofilgarn gewebt ist, **dadurch gekennzeichnet, daß** der Markisenstoff mittels eines Dispersionsfarbstoffes, wie Nitro-, Azosowie Anthrachinonfarbstoffes naßgefärbt wird.

7. Verfahren nach Anspruch 6, **dadurch gekennzeichnet,**
**daß** der Markisenstoff mit einem Spannrahmen bei einer Temperatur von ca. 185 ° fixiert wird.

8. Verfahren nach Anspruch 6, **dadurch gekennzeichnet,**
**daß** als Mattierungs- und Gleitmittel Titandioxid in einer Menge von weniger als 0,05 % in die Faser eingebracht wird.

9. Markise, insbesondere Gelenkarm - oder Wintergartenmarkise, umfassend einen Markisenstoff nach einem der Ansprüche 1 - 8.

## Claims

1. An awning fabric made from polyester filament yarn and/or polyester monofilament yarn, **characterized**
**in that** it is wet-dyed by means of an anthraquinone-based disperse dye like nitro dyes, azo dyes and anthraquinone dyes.

2. An awning fabric according to claim 1, **characterized**
**in that** it has a weight per unit area of 200 to 250 g/sqm.

3. An awning fabric according to claim 1, **characterized**
**in that** a UV block is provided which is applied in the dye bath.

4. An awning fabric according to claim 3, **characterized**
**in that** the UV block is triazine-derivative based.

5. An awning fabric according to claim 1, **characterized**
**in that** the polyester yarn is round.

6. A method for producing an awning fabric according to any of claims 1 through 5, which is woven from polyester filament yarn and/or polyester monofilament yarn, **characterized**
**in that** the awning fabric is wet-dyed by means of a dispersion dye like nitro dyes, azo dyes and anthraquinone dyes..

7. A method according to claim 6, **characterized**
**in that** the awning fabric is set in a tenter at a temperature of approximately 185°.

8. A method according to claim 6, **characterized**
**in that** titanium dioxide is introduced into the filament as a delustrant and lubricant in a quantity of less than 0.05%.

9. An awning, in particular an awning with articulated arms or a sun room awning, comprising an awning fabric according to any of claims 1 through 10.

## Revendications

1. Toile pour stores en fil continu de polyester et / ou en polyester monofilament, **caractérisée en ce qu'**elle est teinte à l'état humide au moyen d'un colorant de dispersion tel des colorants nitro, azo, ou anthraquinoniques.

2. Toile pour stores selon la revendication 1, **caractérisée en ce qu'**elle présente un poids surfacique de 200 à 250 g/m².

3. Toile pour stores selon la revendication 1, **caractérisée en ce qu'**un bloqueur d'UV est prévu, qui est appliqué dans le bain de teinture.

4. Toile pour stores selon la revendication 3, **caractérisée en ce que** le bloqueur d'UV est construit sur la base d'un dérivé de triazine.

5. Toile pour stores selon la revendication 1, **caractérisée en ce que** le fil de polyester est rond.

6. Procédé pour la fabrication d'une toile pour stores selon l'une des revendications 1 à 5, qui est tissée en fil continu et / ou en fil monofilament de polyester, **caractérisé en ce que** la toile pour stores est teinte à l'état humide au moyen d'un colorant de dispersion tel qu'un colorant nitro, azo, ou anthraquinonique.

7. Procédé selon la revendication 6, **caractérisé en ce que** la toile pour stores est fixée dans un templet à une température d'environ 185°.

8. Procédé selon la revendication 6, **caractérisé en ce que** de l'oxyde de titane est ajouté dans la fibre en quantité de moins de 0,05 % en tant qu'agent de délustrage et de glissement.

9. Store, en particulier à bras articulés ou de jardin d'hiver, comprenant une toile pour stores selon l'une des revendications 1 à 8.
